# EUROPÄISCHE PATENTSCHRIFT

(11) **EP 1 466 036 B1**
(45) Veröffentlichungstag und Bekanntmachung des Hinweises auf die Patenterteilung: **30.05.2007**
(21) Anmeldenummer: 02787907.1
(22) Anmeldetag: 04.12.2002
(51) Int. Cl.: C23C 30/00

(54) **SCHICHTSYSTEM MIT EINER PORÖSEN SCHICHT**
LAYER SYSTEM COMPRISING A POROUS LAYER
SYSTEME DE COUCHES COMPRENANT UNE COUCHE POREUSE

(30) Priorität: 15.01.2002 EP 02000874
(43) Veröffentlichungstag der Anmeldung: 13.10.2004
(73) Patentinhaber: SIEMENS AKTIENGESELLSCHAFT, 80333 München (DE)
(72) Erfinder: PAUL, Uwe, 40882 Ratingen (DE)
(86) Internationale Anmeldenummer: PCT/EP2002/013752
(87) Internationale Veröffentlichungsnummer: WO 2003/060195

(56) Entgegenhaltungen:
- EP-A- 0 609 795
- US-A- 5 024 884
- GUO-ZHONG CAO ET AL: "Pore narrowing and formation of ultrathin yttria-stabilized zirconia layers in ceramic membranes by chemical vapor deposition/electrochemical vapor deposition" JOURNAL OF THE AMERICAN CERAMIC SOCIETY, SEPT. 1993, USA, Bd. 76, Nr. 9, Seiten 2201-2208, XP001073836 ISSN: 0002-7820

## Beschreibung

Die Erfindung betrifft ein Schichtsystem mit einem keramischen Anteil in der Schicht.

Schichtsysteme bestehen aus einem Substrat und zumindest einer auf dem Substrat liegenden Schicht. Substrate müssen beispielsweise im Gasturbinenbau vor zu hohen Temperaturen und/oder korrosiven Attacken geschützt werden. Dies kann beispielsweise dadurch erfolgen, dass auf dem Substrat ein Blech mit einer Honigwabenstruktur aufgebracht ist, wobei die Waben mit einer Keramik gefüllt sind. Die Keramik übernimmt dabei im wesentlichen die Schutzfunktion. Das Blech der Honigwabenstruktur dient zur mechanischen Stabilisierung der Keramik. Jedoch ist die mechanische Verbindung zwischen der Keramik und den inneren Oberflächen der Honigwabenstruktur nicht gut, so dass es immer wieder zu Ablösungen der Keramik kommt.

Aus der US-PS 5,634,189 ist eine Vorrichtung bekannt, die im Inneren eine poröse Struktur aufweist, die durch Kügelchen verschiedenen Durchmessers gebildet ist, wobei dieses poröse Innere von einer äußeren dichten Hülle umgeben ist. Die äußere Hülle dient nicht zum Schutz. Das poröse Innere dient zum Auffüllen des Hohlraums, um eine gewisse mechanische Stabilität zu erreichen, wobei die Dichte des porösen Inneren jedoch geringer ist als die der Hülle, um dadurch Gewicht zu sparen.

Die US-PS 5,720,597 zeigt eine Schaufel für eine Gasturbine, die im Inneren zumindest teilweise einen schaumartigen Bereich aufweist.

Die US-PS 6,299,935 offenbart eine Methode zur Herstellung einer Schicht, bei dem auf die Oberfläche eines Substrats eine Suspension aus Schaum und einem metallischen Pulver aufgebracht wird.

Die EP 0 609 795 A zeigt eine Wärmedämmschicht aus Keramik, die eine partiell offene Struktur hat, wobei die inneren offenen Oberflächen mit passivierenden Keramikschichten oder Metallabscheidungen belegt sind.

Alle bekannten Vorrichtungen oder Verfahren haben jedoch den Nachteil, dass die mechanische Verbindung zwischen Metall und Keramik nicht ausreichend ist.

Aufgabe der Erfindung ist es daher, ein Schichtsystem aufzuzeigen, das die mechanische Festigkeit zwischen Metall und Keramik verbessert.

Die Aufgabe wird erfindungsgemäß durch ein Schichtsystem gelöst, das aus einem Substrat besteht, auf dem eine poröse Schicht mit einem Porenanteil von mindestens 30 Volumenprozent folgt, wobei eine Keramik in Form einer Beschichtung oder als keramische Teilchen zumindest teilweise in die poröse Schicht eingebracht ist, damit die poröse Schicht zumindest bereichsweise dicht mit der Keramik ausgefüllt ist.

Gegenüber einer glattflächigen Kontaktfläche bei der Wabenstruktur mit der metallischen Oberfläche und der darauf aufgebrachten Keramik sind hier viele kleine gekrümmte Oberflächen vorhanden, die den mechanischen Verbund zwischen Metall und Keramik durch Vergrößerung der spezifischen Oberfläche und mechanisches Verhaken verbessern.

Es ist vorteilhaft, eine offene Porenstruktur zu verwenden, weil dadurch die Eindringtiefe von Keramik in die poröse Schicht verbessert wird, so dass die Haftung der Schicht noch weiter erhöht wird.

Die Keramik, die auf die poröse Schicht aufgebracht und in diese zumindest teilweise eingebracht wird, kann auch eine Mischung aus verschiedenen keramischen Materialien bilden, um gewünschte Eigenschaften gezielt einzustellen.

Die poröse Schicht kann zumindest bereichsweise so mit Keramik ausgefüllt sein, dass sie in diesen Bereichen nahezu dicht ist, so dass eine nahezu dichte Keramikschicht in der porösen Schicht erreicht wird, um die Vorteile der Keramik bzgl. Hitzebeständigkeit auszunutzen.

Auf die Keramik in der porösen Schicht oder oberhalb der porösen Schicht kann beispielsweise eine weitere keramische Schutzschicht, wie sie bspw. von den Wärmedämmschichten von Gasturbinenschaufeln bekannt ist, aufgebracht sein, um durch eine weitere Beschichtung die Keramik in der porösen Schicht vor Oxidation zu schützen.

Ausführungsbeispiele sind in den Figuren 1 bis 7 näher erläutert.

Es zeigen
Figur 1a, b ein Substrat mit einer porösen Schicht und einer Keramik in der porösen Schicht,
Figur 2a ein Substrat mit einer porösen Schicht, wobei die poröse Schicht an ihren inneren Oberflächen mit einer keramischen Schicht beschichtet ist (Fig. 2b),
Figur 3 ein Substrat mit einer porösen Schicht, die durch die Keramik nahezu dicht geworden ist,
Figur 4 ein weiteres Ausführungsbeispiel der Erfindung,
Figur 5 ein Anwendungsbeispiel eines solchen Schichtsystems,
Figur 6a, b Herstellungsschritte zur Herstellung eines erfindungsgemäßen Schichtsystems,
Figur 7, 8, 9a, b weitere Ausführungsbeispiele zur Herstellung eines erfindungsgemäßen Schichtsystems, und
Figur 10a, b weitere Ausführungsbeispiele der Erfindung.

Figur 1a zeigt ein Substrat 1, beispielsweise aus Metall, insbesondere aus einer Superlegierung für eine Gasturbinenschaufel, auf dem eine poröse Schicht 4 aufgebracht ist. Die poröse Schicht 4 kann aus Metall oder Keramik sein.
Die poröse Struktur ist schematisch dargestellt durch die Striche, die die einzelnen Wände darstellen sollen, die die Poren in der porösen Schicht 4 umgeben. Der Porenanteil beträgt mindestens dreissig (30) Volumenprozent. Insbesondere ist eine offene Porenstruktur von Vorteil, d.h. es bestehen Verbindungswege von der äusseren Oberfläche der porösen Schicht 4 zu seiner Unterseite, die dem Substrat 1 zugewandt ist, wie sie z. B. bei der Anwendung von Filtersystemen bekannt ist. Dabei kann eine Keramik besonders gut in die poröse Schicht eingebracht werden.

Figur 1b zeigt ein Schichtsystem, bei dem in der porösen Schicht 4 eine Keramik 7 vorhanden ist. Die Keramik 7 kann aus einem einzigen keramischen Material oder aus einer Mischung von verschiedenen keramischen Materialien bspw. in Form von keramischen Teilchen bestehen. Metallische Beimischungen oder Beschichtungen sind ebenfalls möglich.

Figur 2a zeigt ein weiteres Ausführungsbeispiel eines Schichtsystems 20, bei dem keine einzelnen keramischen Teilchen 7 zu erkennen sind (Fig. 2a), weil die Porenwände 13 der porösen Schicht 4 mit einer keramischen Schicht 16 beschichtet sind (Fig. 2b). So sind die Innenoberflächen der Poren der porösen Schicht 4 bspw. ganz mit einer Keramik 16 bedeckt.

Figur 3 zeigt ein Ausführungsbeispiel eines erfindungsgemäß ausgebildeten Schichtsystems 20. Auf dem Substrat 1 ist eine poröse Schicht 4 aufgebracht, deren Poren mit der Keramik 7 aufgefüllt sind, so dass eine dichte Schicht erreicht wird.

Figur 4 zeigt, dass zwischen Substrat 1 und der porösen Schicht 4 zumindest eine weitere Zwischenschicht 10 vorhanden sein kann.

Figur 5 zeigt ein weiteres Anwendungsbeispiel für ein erfindungsgemäßes Schichtsystem 20. Das Schichtsystem 20 bildet einen Teil eines Gasturbinengehäuses 23, das beispielsweise Turbinenschaufeln 26 umgibt, die in einer Gasturbine einem Brenner nachgeschaltet sind. Die Drehachse der Turbinenschaufel 26 ist mit 29 angezeigt. Das erfindungsgemäße Schichtsystem 20 bildet eine Dichtung zwischen Gasturbinengehäuse 23 und Turbinenschaufel 26 und ersetzt die oben beschriebene Honigwabenstruktur. Weitere Anwendungsbeispiele finden sich für Gasturbinenschaufeln und Hitzeschildelemente.

Figur 6a, b zeigt die Fertigungsschritte zur Herstellung eines erfindungsgemäßen Schichtsystems 20. Das Substrat 1 wird mit einem bereits vorgefertigten porösen Bauteil 4 durch eine Verbindungstechnik miteinander verbunden (Fig. 6b). Dies kann beispielsweise durch Schweißen, Diffusionsschweißen oder Diffusionslöten erfolgen. Weitere Verbindungstechniken sind möglich.

Figur 7 zeigt eine weitere Methode zur Herstellung eines erfindungsgemäßen Schichtsystems 20. Auf das Substrat 1 wird eine Suspension 32 aufgebracht, die sich beispielsweise durch eine Behandlung bei einer Temperatur T in eine poröse Schicht 4 umwandelt. Dies kann bekanntermassen dadurch erfolgen, dass die Suspension 32 ein Metallpulver enthält und einen Aktivator, der bei der Wärmebehandlung vergast und die Suspension mit dem Metall aufschäumt, wobei dann bei erhöhter Temperatur die Metallteilchen beispielsweise miteinander versintern und so die poröse Schicht 4 bilden, wobei gleichzeitig eine gute Anbindung an das Substrat 1 erfolgt. Weitere Herstellungsmethoden zur Herstellung von porösen, insbesondere schaumartigen Strukturen, können hier angewendet werden, wie z.B. das Feingussverfahren.

Figur 8 zeigt ein weiteres Ausführungsbeispiel zur Herstellung eines erfindungsgemäßen Schichtsystems 20. Dies kann beispielsweise dadurch erfolgen, dass in einem Gießprozess zuerst das Material für das Substrat 1 gegossen wird und dann kontinuierlich ohne Unterbrechung ein Metall oder eine Legierung gegossen wird, die eine poröse Struktur aufweisen oder eine Mischung aus Metall und Keramik, so dass sich auf dem Substrat 1 eine poröse metallische Schicht 4 bildet, die ggf. dicht mit Keramik ausgefüllt ist. Aus einem Rohling 38 kann sich auch durch eine Zwischenbehandlung ein Substrat 1 und eine poröse Schicht 4 ausbilden.

Um das erfindungsgemäße Schichtsystem 20 letztendlich herzustellen, ist es oft noch notwendig, die Keramik 7 in die poröse Schicht 4 einzubringen. Dies kann durch eine Beschichtungsvorrichtung 35 (Fig. 9a) erfolgen, beispielsweise durch das Plasmaspritzen, so dass eine keramische Beschichtung 16 in der porösen Schicht 4 erzeugt wird. Das Beschichtungsverfahren kann so fortgeführt werden, dass nicht nur die Wände 13 der porösen Schicht beschichtet werden, sondern auch noch die Porenstruktur zumindest teilweise geschlossen wird, um eine dichte Schicht zu erreichen.

Durch eine Spritzdüse 35 (Fig. 9a) kann auch eine keramische Suspension mit keramischen Partikeln in die poröse Schicht 4 eingebracht, insbesondere eingespritzt, werden. In einem weiteren Herstellungsschritt wird das Trägermittel der Suspension verdampft, so dass die keramischen Partikel 7 zurückbleiben und sich nach einer Wärmebehandlung mit den metallischen Wänden 13 der porösen Schicht 4 verbinden.

Die poröse Schicht 4 kann auch nur in einem oberen Bereich 11 die Poren vollständig mit der Keramik 7 ausgefüllt sein (Fig. 9b).

Die poröse Schicht 4 ist vorteilhafterweise mit einer Keramik 7 aufgefüllt, die gute mechanische Eigenschaften bei hohen Temperaturen aufweist und als thermische Barriere dient. Um jedoch diese Keramik und auch die metallischen Wände der porösen Schicht 4 vor Oxidation und/oder Korrosion und/oder Wärme zu schützen, kann auf die poröse Schicht 4 (Fig. 10a) oder über den keramischen Teilchen 7 oder der keramischen Schicht 16 innerhalb der porösen Schicht 7 (Fig. 10b) noch eine weitere keramische Schutzschicht 41 aufgebracht werden.

## Patentansprüche

1. Schichtsystem (20),
bestehend aus
einem Substrat (1),
einer äusseren porösen Schicht (4) mit einem Porenanteil von mindestens 30 Volumenprozent,
die auf dem Substrat (1) angeordnet ist,
und einer Keramik (7, 16),
wobei die poröse Schicht (4) zumindest bereichsweise dicht mit der Keramik (7) ausgefüllt ist.

2. Schichtsystem nach Anspruch 1,
**dadurch gekennzeichnet, dass**
die poröse Schicht (4) eine offene Porenstruktur aufweist.

3. Schichtsystem nach Anspruch 1,
**dadurch gekennzeichnet, dass**
die Keramik (7) eine Mischung aus verschiedenen keramischen Materialien ist.

4. Schichtsystem nach Anspruch 1,
**dadurch gekennzeichnet, dass**
auf der Keramik (7) in der porösen Schicht (4) eine weitere keramische Schicht (41) aufgebracht ist.

5. Schichtsystem nach Anspruch 1,
**dadurch gekennzeichnet, dass**
die poröse Schicht (4) schaumartig ist.

6. Schichtsystem nach Anspruch 1,
**dadurch gekennzeichnet, dass**
das Substrat (1) metallisch ist, insbesondere eine Cobalt/Nickelsuperlegierung.

7. Schichtsystem nach Anspruch 1,
**dadurch gekennzeichnet, dass**
die poröse Schicht (4) aus Metall ist.

## Claims

1. Coating system (20),
consisting of
a substrate (1),
a porous outer layer (4) with a pore portion of at least 30 percent by volume,
which is located on the substrate (1),
and a ceramic (7, 16),
wherein the porous layer (4) at least in areas is densely filled out with the ceramic (7).

2. Coating system according to Claim 1,
**characterized in that**
the porous layer (4) has an open pore structure.

3. Coating system according to Claim 1,
**characterized in that**
the ceramic (7) is a mixture of different ceramic materials.

4. Coating system according to Claim 1,
**characterized in that**
a further ceramic layer (41) is applied to the ceramic (7) in the porous layer (4).

5. Coating system according to Claim 1,
**characterized in that**
the porous layer (4) is foam-like.

6. Coating system according to Claim 1,
**characterized in that**
the substrate (1) is metallic, especially a cobalt/nickel superalloy.

7. Coating system according to Claim 1,
**characterized in that**
the porous layer (4) is of metal.

## Revendications

1. Système (20) stratifié
constitué
d'un substrat (1),
d'une couche (2) extérieure poreuse ayant une proportion de pores d'au moins 30 pourcent en volume,
qui est disposée sur un substrat (1),
et d'une céramique (7, 16),
la couche (4) poreuse étant remplie au moins par endroits d'une manière étanche de la céramique (7).

2. Système stratifié suivant la revendication 1,
**caractérisé en ce que**
la couche (4) poreuse a une structure à pores ouverts.

3. Système stratifié suivant la revendication 1,
**caractérisé en ce que** la céramique (16) est un mélange de divers matériaux céramiques.

4. Système stratifié suivant la revendication 1,
**caractérisé en ce qu'**une autre couche (41) en céramique est déposée sur la céramique (7) de la couche (4) poreuse.

5. Système stratifié suivant la revendication 1,
**caractérisé en ce que** la couche (4) poreuse est du type alvéolaire.

6. Système stratifié suivant la revendication 1,
**caractérisé en ce que** le substrat (1) est métallique, notamment est un superalliage de cobalt/nickel.

7. Système stratifié suivant la revendication 1,
**caractérisé en ce que** la couche (4) poreuse est en métal.
